# EUROPÄISCHE PATENTSCHRIFT

(11) **EP 0 222 162 B1**
(45) Veröffentlichungstag und Bekanntmachung des Hinweises auf die Patenterteilung: **15.11.1989**
(21) Anmeldenummer: 86113934.3
(22) Anmeldetag: 08.10.1986
(51) Int. Cl.: H05B 3/18, H05B 3/30

(54) **Flächenheizelemente**
Flat heating elements
Eléments de chauffage plans

(30) Priorität: 11.10.1985 DE 3536268
(43) Veröffentlichungstag der Anmeldung: 20.05.1987
(73) Patentinhaber: BAYER AG, 51368 Leverkusen (DE)
(72) Erfinder: Schittenhelm, Hans-Joachim, Dr., D-5090 Leverkusen (DE); Trögel, Gerhard, D-5090 Leverkusen 3 (DE); Joseph, Werner, Dr., D-5000 Köln 80 (DE)

(56) Entgegenhaltungen:
- EP-A- 0 112 922
- DE-A- 2 329 424
- FR-A- 1 402 630
- FR-A- 1 488 875
- US-A- 3 974 360
- US-A- 4 033 776
- US-A- 4 234 786
- A.H. Dietzel, "Emaillierung", Springer Verlag 1981, Berlin, Seiten 1-2, 203-206, 214-215
- A.I. Andrews, "Porcelain Enamels", Seiten 271-277
- Buchner, Schliebs, Büchel, "Industrielle Anorganische Chemie", Verlag Chemie, Weinheim 1984, Seiten 422-431
- Dr. Otto-Albrecht Neumüller, "Römpps Chemie-Lexikon", 8. Auflage, 1981, Seiten 1370 und 1121-1122

## Beschreibung

Die vorliegende Erfindung betrifft Heizelemente bestehend aus einem Verbundsystem aus Metallsubstrat, darauf aufgebrachter elektrisch isolierender Grundglasschicht, metallischen Leitern und chemisch resistenter Deckglasschicht.

Flächenheizelemente auf Basis von emailliertem Stahlblech sind an sich bekannt. Auf die Emaillierung werden elektrische Widerstände in Form von Heizlacken oder metallhaltigen Pasten oder metallischen Leiterbahnen aufgebracht. Die konventionelle Emaillierung als elektrischer Isolator hat den Nachteil, daß sich der elektrische Durchgangswiderstand bei Erhöhung der Temperatur verringert. Auch kann die Betriebssicherheit der emaillierten Paneele durch verfahrensbedingte Blasen, Poren oder Schwachstellen nachteilig beeinflußt werden

Eine derartige Emaillierung wird in der EP-A1-0 112 922 beschrieben. Hierin werden Flächenheizelemente beansprucht, die aus einem Substrat bestehen, auf dem sich eine isolierende Emailschicht und dann Leiterbahnen befinden, wobei eine zweite Emailschicht den Abschluß nach außen bildet.

In der FR-A-1 488 875 werden elektrische Vorrichtungen z. B. auch Heizelemente beschrieben, bei denen die Leiterbahnen in Emailschichten eingelassen und mit speziellen Anschlußklemmen versehen sind.

Ein elektrisches Heizwiderstandsrohr aus Metall mit einem koaxial angeordneten Widerstandsdraht geht aus der US-A-4 234 786 hervor. Als Isoliermaterial wird Magnesiumoxid mit einem Zusatz von Calcium-Bor-Aluminium-Glas verwendet.

Die Heizleiterbahnen werden durch geeignete Maßnahmen, z. B. durch Aufschäumen von Kunststoffen oder durch Metallgitter vor Berührung geschützt. Dennoch entsprechen derartige Flächenheizelemente in einigen Ländern nicht den sicherheitstechnischen Anforderungen. Auch ist die Heizleistung wegen der notwendigen konstruktiv bedingten Begrenzung der Oberflächentemperatur auf etwa 100°C beschränkt. Diese Nachteile können durch neuartige temperaturwechselbeständige Heizelemente überwunden werden.

Gegenstand der vorliegenden Erfindung ist nun ein Flächenheizelement bestehend aus mit einem Isolierglas beschichteten Metallsubstrat und darauf aufgebrachten metallischen Widerstandsbahnen, welches dadurch gekennzeichnet ist, daß das Isolierglas ein Calcium-Aluminium-Bor-Silikatglas ist, und daß sich als weitere Schicht über den metallischen Widerstandsbahnen ein Gemisch aus einem Zirkonphosphatglas und einem Bor-Titan-Email befindet.

Die Isolierglasschicht besteht erfindungsgemäß aus einem Calcium-Aluminium-Bor-Silikatglas (29 - 34 Gew.- % CaO, 7 - 10 Gew.-% AI203, 43 - 48 Gew.-% B₂0₃, 8 ₋ 15 Gew.-% Si0₂, 1 - 2 Gew.-% MgO).

Es ist thermisch nach dem Einbrennen auf Stahlsubstraten bis 40°C belastbar ohne nennenswerte Einbuße des elektrischen Durchgangwiderstandes. Im Gegensatz zu klassischen Emaillierungen mit unregelmäßiger, kaum beeinflußbarer Blasenstruktur zeichnet sich das Isolierglas im eingebrannten Zustand durch eine gleichmäßige, feine, statistisch verteilte Blasenstruktur aus.

Die erfindungsgemäße Isolierglasschicht kann auf kaltgewalztem, mit konventionellen Grundemails beschichtetem Stahlblech oder auch direkt auf entkohltem Stahlblech aufgebracht werden.

Als besonders geeignet erweisen sich Stahlsubstrate aus entkohltem Stahl. Dieser wird, wie bei der Direktweißemaillierung üblich, entfettet und mit Säure intensiv gebeizt und vernickelt (vgl. z. B. A.H. Dietzel, Emaillierung, Springer Verlag 1981, S. 214 ff.).

Auf die so behandelten Stahlpaneel wird ein tonfreier Schlicker des Isolierglases durch Tauchen oder Spritzen aufgebracht, auf die noch nasse Schicht wird der metallische Heizleiter unter Vermeidung von Lufteinschlüssen aufgelegt, gemeinsam getrocknet und in üblicher Weise bei 820 bis 840°C eingebrannt.

Zum Schutz der Heizleiter vor Korrosion, aus Sicherheitsgründen und zur Erzielung einer ästhetischen Wirkung wurde versucht, als Deckschicht handelsübliche Emailfritten aufzubringen.

Diese haben den Nachteil der ungenügenden Temperaturwechselbeständigkeit. Schon bei Erhitzen des so hergestellten Heizelement auf ca. 300°C und anschließendem Abkühlen an Luft kommt es zur Bildung von Rissen oder Abplatzungen der Deckemailschicht.

Überraschenderweise wurde gefunden, daß die Temperaturwechselbeständigkeit des Verbundes Isolierglas, Heizleiter, Deckschicht durch Einsatz einer Kombination eines zirkonphosphatreichen Glases, welches Ba₂Zr₂Si₃0₁₂-Kristalle enthält, mit Titanweißemails mit Ti0₂-Ausscheidung wesentlich verbessert werden kann.

Mit derartigen, mit Deckgläsern beschichteten Heizelementen ist es möglich, das Verbundsystem auf 400° C zu erhitzen und anschließend mit kaltem Wasser zu besprühen, ohne daß es zu einer Schädigung durch Risse oder Abplatzungen kommt.

Geeignete Zirkonphosphatgläser haben etwa folgende Zusammensetzung:

Als besonders geeignet erwies sich eine Zirkonphosphatglaskomponente mit folgender oxidischer Zusammensetzung:

Der Anteil des Zirkonphosphatglases im Gemisch mit der handelsüblischen Titanweiß-Email beträgt etwa 35 bis 55 Gew.-%, vorzugsweise 45 bis 55 Gew.-%.

Die Titanweiß-Emails sind an sich bekannte und übliche Emailsorten (vgl. z. B. A. I. Andrews, Porcelain Enamels, S. 271-277).

Die erfindungsgemäßen Flächenheizelemente können folgende Verwendung finden:

Heizelement zur Raumbeheizung. Integrierte Heizelemente zur Erwärmung von Wasser für Kochgeräte und Warmwasserbereiter. Heizelemente für Toaster und Warmhalteplatten.

Der Gegenstand der vorliegenden Erfindung soll anhand des folgenden Beispiels noch näher erläutert werden:

### Isolierglasschicht

Eine Mischung aus 250,2 g Borsäure, 176,7 g Calciumcarbonat, 12,0 g Magnesiumcarbonat, 5,1 g Quarz und 57,9 g Ton der Zusammensetzung Si0₂ (48 %) und A1₂0₃ (38 %) wurde in einem mit Quarz ausgekleideten und bereits durch mehrere Schmelzen verdichteten Schamotte-Tiegel im elektrobeheizten Ofen bei 1200°C zwischen 20 - 30 min. geschmolzen. Der klare Schmelzfluß wurde zwischen Stahlwalzen abgeschreckt. Anschließend wurden die Flakes in einer Prozellankugelmühle mit folgendem Mühlenversatz zu einem Schlicker vermahlen:

### Stahlqualität und Vorbehandlung

Entkohlter Stahl nach DIN 1623, Teil 3, Qualität ED 3 wird in üblicher Weise entfettet und mit 8 %-iger Schwefelsäure bei 70° C so lange gebeizt, bis der Gewichtverlust 40 g/m² beidseitig beträgt. Anschließend wird mit Wasser gespült und durch Eintauchen in Nickelsulfatlösung vernickelt (1 g Nickel/qm²).

### Applikation und Einbrand

Auf 100 x 100 mm Stahlbleche von 1 mm Dicke wird von dem Isolierglasschlicker mit Hilfe einer Spritzpistole beidseitig so viel aufgebracht, daß die später eingebrannte Schicht auf der einen Seite 180 µm, auf der anderen Seite ca. 70 um dick wird. Die beidseitige Beschichtung dient zur Vermeidung eines Verzugs. Auf die noch feuchte Schicht auf der dick beschichteten Seite wird der metallische Heizleiter unter Vermeidung von Luftblasen aufgelegt, zusammen getrocknet und bei 82° C 6 min. eingebrannt.

### Deckschicht

Eine Mischung aus 15,6 g Quarzmehl, 19,5 g Natriumtripolyphosphat, 1,8 g Kaliumcarbonat, 7,5 g Titandioxid, 20,5 g Zirkonsilikat, 18,7 g Monobariumphosphat, 10,9 g Monokaliumphosphat, 9,7 h Kieselfluorkalium wurde bei 1400°C in einem Schamotte-Tiegel 25 min. geschmolzen, die Temperatur innerhalb weiterer 10 min. auf 125°C abgesenkt und anschließend in Wasser abgeschreckt. Die so erhaltenen Granalien sowie ein handelsübliches Titanweißemail wurden in einer Kugelmühle nach folgendem Mühlenversatz zu einem Schlicker vermahlen:

## Patentansprüche

1. Flächenheizelement bestehend aus mit einem Isolierglas beschichteten Metallsubstrat und auf der Isolierglasschicht aufgebrachten metallischen Widerstandsbahnen, dadurch gekennzeichnet, daß das Isolierglas ein Calcium-Aluminium-Bor-Silikatglas ist und daß sich als weitere Schicht über den metallischen Widerstandsbahnen ein Gemisch aus einem Zirkonphosphatglas und einem Bor-Titan-Email befindet.

2. Flächenheizelement nach Anspruch 1, dadurch gekennzeichnet, daß das Isolierglas folgende Zusammensetzung aufweist:

3. Flächenheizelement gemäß einem der Ansprüche 1 oder 2, dadurch gekennzeichnet, daß das Gemisch aus einem Zirkonphosphatglas der folgenden Zusammensetzung
und einem Anteil von mehr als 45 Gew.-% Bor-Titan-Email besteht.

4. Verfahren zur Herstellung von Flächenheizelementen gemäß einem der Ansprüche 1 bis 3, dadurch gekennzeichnet, daß auf vorbehandeltem, vernickeltem, entkohltem Stahl ein Calcium-Aluminium-Bor-Silikatglas als tonfreier Schlicker aufgebracht, die metallischen Widerstandsbahnen aufgelegt und eingebrannt werden und als zweite Schicht eine Mischung des Zirkonphosphatglases mit Bor-Titan-Emails in Schlickerform aufgebracht, getrocknet und eingebrannt wird.

## Claims

1. Radiant panel heating element consisting of a metal substrate coated with an insulating glass and metallic resistance tracks applied to the layer of insulating glass, characterised in that the insulating glass is a calcium-aluminium-boron-silicate glass and in that a mixture of a zirconium phosphate glass and a boron-titanium enamel is situated as additional layer over the metallic resistance tracks.

2. Radiant panel heating element according to claim 1, characterised in that the insulating glass has the following composition:

3. Radiant panel heating element according to one of the claims 1 or 2, characterised in that the mixture consists of a zirconium phosphate glass having the following composition:
and more than 45 % by weight of boron-titanium enamel.

4. Process for the production of radiant panel heating elements according to one of the claims 1 to 3, characterised in that a calcium-aluminium-boron-silicate glass is applied as clay-free slip to pretreated, nickel- plated decarbonised steel, the metallic resistance tracks are placed on this slip and baked in, and a mixture of the zirconium phosphate glass and boron-titanium enamel is applied as second layer in the form of a slip, dried and stoved.

## Revendications

1. Elément de chauffage de surface consistant en un substrat métallique revêtu d'un verre isolant et des bandes conductrices métalliques disposées sur ta couche de verre isolant, caractérisé en ce que le verre isolant est un verre d'aluminoborosilicate de calcium et en ce qu'une autre couche consistant en un mélange d'un verre au phosphate de zirconium et d'un émail de bore-titane se trouve sur les bandes conductrices métalliques.

2. Elément de chauffage de surface selon la revendication 1, caractérisé en ce que te verre isolant présente ta composition suivante:

3. Elément de chauffage de surface selon la revendication 1 ou 2, caractérisé en ce que te mélange consiste en un verre au phosphate de zirconium de composition suivante:
et une proportion de plus de 45 % en poids d'émail de bore-titane.

4. Procédé pour la fabrication d'éléments de chauffage de surface selon t'une des revendications 1 à 3, caractérisé en ce que l'on applique sur un acier décarburé prétraité, nickelé un verre d'aluminoborosilicate de calcium sous forme de barbotine exempte d'argile, on applique les bandes conductrices métalliques et on cuit et on applique comme seconde couche un mélange d'un verre au phosphate de zirconium avec un émail de bore-titane sous forme de barbotine, on sèche et on cuit.
